# EUROPÄISCHE PATENTSCHRIFT

(11) **EP 0 456 847 B1**
(45) Veröffentlichungstag und Bekanntmachung des Hinweises auf die Patenterteilung: **07.12.1994**
(21) Anmeldenummer: 90109028.2
(22) Anmeldetag: 14.05.1990
(51) Int. Cl.: C23C 4/12

(54) **Verfahren zur Herstellung einer Schutzschicht mit hohem Verschleiss- und Korrosionswiderstand aus einer austenitischen Eisenbasislegierung und nach dem Verfahren hergestellte Schutzschicht**
Method of producing a wear- and corrosion-resistant protective coating layer, composed of an austenitic steel alloy and so produced protective layer
Procédé pour la fabrication d'un revêtement protecteur, résistant à l'usure et la corrosion, en alliage de fer austénitique et revêtement ainsi fabriqué

(43) Veröffentlichungstag der Anmeldung: 21.11.1991
(73) Patentinhaber: BERNEX GMBH, D-40764 Langenfeld (DE)
(72) Erfinder: Verpoort, Clemens M., Dr., D-4019 Monheim (DE)
(74) Vertreter: Lehn, Werner, Dipl.-Ing.

(56) Entgegenhaltungen:
- EP-A- 0 290 052
- EP-A- 0 363 047
- DE-C- 942 484
- FR-A- 719 270
- GB-A- 1 182 242
- PATENT ABSTRACTS OF JAPAN, Band 13, Nr. 388 (C-630)[3736], 28. August 1989; & JP-A-1 136 965
- STAINLESS STEEL, 14. - 16. September 1987, Seiten 535-540, York, GB; B.R. NIJHAWAN: "Substitute nickel-fee chromium, manganese, nitrogen austeniticstainless steels"
- DISSERTATION ABSTRACTS INTERNATIONAL, Band 45, Nr. 4, Oktober 1984, Seite 1260-B, New York, US; H. BHAT et al.: "Characterization of plasma-sprayed iron- andnickel-based alloy coatings"
- HYOMEN GIJUTSU, Band 40, Nr. 1, 1989, Seiten 341-342, Osaka, JP; M. MAGOME et al.: "Characteristic of stainless steels spray deposit in an atmosphere of nitrogen"
- Stahlschlüssel, 1986, Seiten 336 und 367
- Handbook of Stainless Steels, McGraw-Hill Book Company, 1977, Seite 1-7 und 4-14
- Oberflächenveredeln und Plattieren von Metallen, VEB Verlag für Grundstoffindustrie 1978, Seiten 239-248
- JIS H 9301, 1977

## Beschreibung

### Technisches Gebiet

Verschleiß- und korrosionsfeste Schutzschichten hoher mechanischer Festigkeit zur Verbesserung der Oberflächeneigenschaften von Bauteilen. Oberflächentechnologie.

Die Erfindung bezieht sich auf die Weiterentwicklung und Vervollkommnung des Aufbringens von Schutzschichten unter Heranziehung von Spritzverfahren und Wärmebehandlungen der Oberflächenzone eines Werkstückes.

Im engeren Sinne betrifft die Erfindung ein Verfahren zur Herstellung einer Schutzschicht mit hohem Verschleiß- und Korrosionswiderstand aus einer austenitischen Eisenbasislegierung auf der Oberfläche eines als Substrat dienenden Bauteiles durch thermisches Spritzen, Unterpulver-Lichtbogenschweißen oder Laserbehandlung sowie eine nach dem Verfahren hergestellte Schutzschicht.

### Stand der Technik

Durch das Druck-Elektroschlacke-Umschmelzverfahren (DESU-Verfahren) lassen sich austenitische Stähle mit sehr hohem Stickstoffgehalt herstellen. Dazu wird die Stahlschmelze unter 30 bar Stickstoffüberdruck für längere Zeit gehalten und Stickstoff wird der Schmelze über Siliziumnitrid zulegiert. Wenn solche stickstofflegierten Schmelzen unter Druck abgekühlt werden, bleibt der hohe, gelöste Stickstoffgehalt im Werkstück erhalten. Es lassen sich Schmiedestücke mit Stickstoffgehalten von 0,5 Gewichtsprozent herstellen. Höhere Stickstoffgehalte lassen sich schmelzmetallurgisch nicht realisieren, da zur Einbringung von Stickstoff entsprechend hohe Silizium-Nitrid-Zugaben beigemischt werden müssen, die zu einem zu hohen Si-Gehalt des Stahles führen würden. Die aufgestickten Bauteile zeichnen sich durch eine sehr hohe Festigkeit infolge der interstitiellen Stickstoffeinlagerung aus. Mit steigendem Stickstoffgehalt nimmt sowohl die Streckgrenze als auch die Zugfestigkeit linear zu. Die Zähigkeit des Werkstoffes wird mit zunehmendem Stickstoffgehalt nicht reduziert. Die Festigkeit dieser Werkstoffklasse, definiert als das Produkt aus der Streckgrenze und der Bruchzähigkeit, ist höher als bei allen herkömmlichen Stählen. Wichtig für den technischen Einsatz dieser Werkstoffe ist aber eine weitere Eigenschaft, und zwar ihre hervorragende Spannungsrißkorrosionsbeständigkeit. Es zeigt sich dabei, daß der Stickstoff als Legierungselement eine Schutzwirkung übernimmt, wie sie bisher nur vom Chrom her bekannt ist.

Neben der schmelzmetallurgischen Herstellung durch das beschriebene DESU-Verfahren gibt es die pulvermetallurgische Herstellung. Dazu wird die Schmelze der austenitischen Stähle in einer Gas-Atomisierungsanlage verdüst. Wenn als Atomisierungsgas Stickstoff verwendet wird, wird eine leichte Aufstickung des Pulvers (ca. 0,1-0,2 Gew.-%) erzielt. Die Stickstoffkonzentration des Pulvers kann durch das im Patent DE-C-3624622 beschriebene heiß-isostatische Preßverfahren weiter erhöht werden. Nach dem dort beschriebenenen Verfahren lassen sich Stickstoffgehalte von über 1,2 Gew.-% Stickstoff im Pulver erzielen.

Das Aufbringen von Oberflächenschichten aller Art aus metallischen und/oder keramischen Werkstoffen durch zahlreiche sog. "thermische Spritzverfahren" ist an sich aus vielen Veröffentlichungen bekannt. Darunter zählen das Flammspritzen, Plasmaspritzen, Hochgeschwindigkeitsflammspritzen usw. Als Ausgangsmaterialien werden die Werkstoffe, die die Oberflächenschicht aufbauen sollen, sowohl in Draht-, Band-wie in Pulverform dem entsprechenden Apparat zugeführt. Außerdem sind die Verfahren zu erwähnen, die als Energiequelle zum Erhitzen und Schmelzen der Werkstoffe einen Laserstrahl benutzen.

Zum Stand der Technik werden die folgenden Druckschriften zitiert:
- DE-C-3624622
- J.J. Kaiser, R.A. Miller, "Inert gas improves arc-sprayed coatings" Advanced Materials & Processes, 12/89, S. 37-40
- W.E. Stanton, "Metal spraying unter protective atmospheres" The Engineers Digest, 20 No. 11, 1959, S. 445-447
- J. Foct, A. Hendry, "High Nitrogen Steels, HNS 88" Proceedings of the international conference, Lille, Frankreich, 18.-20.Mai 1988, The Institute of Metals 1989
- G. Stein, J. Menzel "Nitrogen-Alloyed-Steels for High-Strength and High-Temperature Applications in Steam Turbines" 2. International Congress on High Nitrogen Steels, Aachen 1990 (erscheint demnächst)
Aus dem Artikel von Magome et al. in Hyomen Gijutsu (Surface Technics, Japan), Bd. 40, Seiten 341 bis 343 mit dem Titel "Merkmale des unter Stickstoffatmosphäre gebildeten Flammspritzüberzuges aus Edelstahl" ist es bekannt, Stickstoffgas anstelle von Druckluft zur Beschleunigung der Partikel beim Flammspritzen (Flüssigstrahlmethode) zu verwenden.

Bei den entsprechenden Versuchen wurde erkannt, daß derartig hergestellt Flammspritzüberzüge strukturell verbessert sind und eine erhöhte Korrosionsbeständigkeit aufweisen. Dies wurde zurückgeführt auf die Bildung verminderter und dünnerer Oxide beim Flammspritzen, da der störende Einfluß des Luftsauerstoffs weitgehend vermieden werden kann.

Der Erfindung liegt die Aufgabe zugrunde, eine Schutzschicht dieses Typs und ein Verfahren zu deren Herstellung zu schaffen, wobei die Schutzsschicht verbesserte mechanische Eigenschaften, insbesondere bei höheren Temperaturen aufweist und langfristig mechanisch und chemisch stabil ist, und das Verfahren kostengünstig reproduzierbar und mit einfachen Mittel durchführbar ist.

Diese Aufgabe wird erfindungsgemäß mit den Merkmalen der Ansprüche 1, 13, 14 und 15 gelöst.

Vorteilhafte Ausführungsformen ergeben sich aus den abhängigen Ansprüchen.

### Weg zur Ausführung der Erfindung

Die Erfindung wird durch die nachfolgenden, durch Figuren näher erläuterten Ausführungsbeispiele beschrieben.

Dabei zeigt:
- Fig. 1: Das Verfahrensprinzip allgemein sowie eine schematische Darstellung einer Pulverspritzvorrichtung mit Stickstoff-Schutzmantel oder alternativ zusätzlich allseitiger Schutzgasatmospäre
- Fig. 2: Das Verfahren sowie die Vorrichtung zur Aufstickung der Spritzpulver und zum Aufbringen der Schutzschicht
- Fig. 3: Das Verfahren sowie die Vorrichtung unter Verwendung von stickstoffhaltigem Pulver und einer Hochgeschwindigkeits-Flammspritzpistole
- Fig. 4: Das Verfahren und die Vorrichtung unter Verwendung von stickstoffhaltigem Pulver und einem Unterpulver-Lichtbogen
- Fig. 5: Das Verfahren und die Vorrichtung unter Verwendung eines stickstoffhaltigen Drahtes und einer Draht-Flammspritzpistole
- Fig. 6: Das Verfahren und die Vorrichtung unter Verwendung von stickstoffhaltigen Hülldrähten als Elektroden und einem offenen Lichtbogen. Alternativ: Spritzdraht aus massivem, aufgesticktem austenitischen Stahldraht
- Fig. 7: Das Verfahren und die Vorrichtung unter Verwendung von nicht stickstoffhaltigem Pulver und nachträglicher Aufstickung der porösen Oberflächenschicht
- Fig. 8: Das Verfahren und die Vorrichtung unter Verwendung von stickstoffhaltigem Pulver und einem Laserstrahl als thermischer Energiequelle
- Fig. 9: Das Verfahren und die Vorrichtung einer Anlage zum heißisostatischen Pressen zwecks Aufstickens und Oberflächenverdichtens
Fig. 1 zeigt das Verfahrensprinzip allgemein sowie eine schematische Darstellung einer Pulverspritzvorrichtung. Alternativ: Zusätzlich allseitige Schutzgas-Atmosphäre aus Stickstoff. 1 ist das zu beschichtende, als Substrat dienende Bauteil, im vorliegenden Fall am Beispiel einer Walze oder Trommel. 2 ist die verschleiß- und korrosionsfeste metallische Schutzschicht. Die Figur zeigt den Beginn des Aufbringens der Schutzschicht 2 auf das Bauteil 1. 3 stellt die Vorrichtung zum thermischen Aufbringen der thermischen Schutzschicht ganz allgemein dar. Das Bezugszeichen 3 steht prinzipiell für jede Art Vorrichtung (Spritzpistole, Plasmabrenner, Lichtbogen usw.). Im vorliegenden Fall gilt die Figur speziell für die Flammspritzpistole. Das Bezugszeichen 4 steht für das Metallpulver allgemein. 5 bedeutet die durch einen Pfeil markierte Zuführung der Metallpulver allgemein. 6 ist das Treibgas (Trägergas), dessen Strömungsrichtung durch einen Pfeil angedeutet ist. Als Treibgas kommen allgemein Stickstoff oder eine Stickstoff-/Argon-Mischung (Symbole N₂ bzw. N₂/Ar) infrage. 7 stellt den Metall-/Gasstrahl dar, der auf die Oberfläche des Bauteils 1 aufgeschleudert wird. 8 ist ein Schutzgasschild, durch Pfeile mit dem Symbol N₂ angedeutet. Alternativ besteht der Schutzgasschild aus einer Stickstoff-/Edelgasmischung oder aus einem reinen Edelgas. Mit dem Bezugszeichen 9 ist alternativ eine Schutzgaskammer angedeutet (strichpunktierte Kursivlinie am Beispiel eines Behälters unter Verwendung von Stickstoff als Schutzgas).

In Fig. 2 ist das Verfahren sowie die Vorrichtung zur Aufstickung und zum Aufbringen der Schutzschicht schematisch dargestellt. 10 ist Fe/Cr/Mn-Pulver (nicht stickstoffhaltig), das im vorliegenden Fall als Ausgangsmaterial dient. 11 stellt die Zufuhr des Fe/Cr/Mn-Pulvers (durch vertikalen Pfeil angedeutet) in die heißisostatische Presse dar. 12 ist ein offener Behälter zur Wärmebehandlung der Pulver. 13 bedeutet die Zufuhr von Stickstoff N₂ zum Behälter 12 zwecks Aufstickung des Pulvers 10. 14 ist die heißisostatische Presse (Stickstoffdruck 1-2000 bar, T = 400-1100 °C). Das Bezugszeichen 15 bedeutet Fe/Cr/Mn/N-Pulver (stickstoffhaltig) und der vertikale Pfeil 16 die Zufuhr dieses Pulvers zur Vorrichtung 3 (Spritzpistole). Die übrigen Bezugszeichen 1, 2, 6, 7, 8 stimmen mit denjenigen der Figur 1 überein.

Fig. 3 bezieht sich auf das Verfahren sowie die Vorrichtung unter Verwendung von stickstoffhaltigem Pulver und einer Hochgeschwindigkeits-Flammspritzpistole. Die Bedeutung der Bezugszeichen 1, 2, 7, 8, 15 und 16 ist die gleiche wie in Figuren 1 und 2 und kann aus letzteren entnommen werden. 17 ist eine Hochgeschwindigkeits-Flammspritzpistole, welche eine Mischkammer 18 zur Erzeugung eines Brennstoff-Sauerstoffgemisches und eine Brennkammer 19 aufweist. 20 ist die Brennstoffzufuhr (Symbole H₂; CH₄) und 21 die Sauerstoffzufuhr (Symbol 0₂). Selbstverständlich können auch andere Kohlenwasserstoffe (Propan, Propylen etc.) als Brennstoff verwendet werden. 22 stellt das inerte Pulver-Treibgas dar, welches in der Regel aus Stickstoff (Symbol N₂) oder einem Stickstoff/Argon-Gemisch (Symbol N₂/Ar) besteht. Die Zufuhr der gasförmigen Medien ist jeweils durch Pfeile gekennzeichnet.

Fig. 4 zeigt das Verfahren und die Vorrichtung unter Verwendung von stickstoffhaltigem Pulver und einem Unterpulver-Lichtbogen. Das Bauteil 1 wird mit einer losen Pulverschüttung 23 aus Fe/Cr/Mn/N-Pulver bedeckt. Unter dieser Pulverschicht brennt ein verdeckter Lichtbogen 25 zwischen nichtkonsumierbaren Wolframelektroden 24. Das Verfahren ähnelt etwas dem Unterpulver-Lichtbogenschweißen, mit dem Unterschied, daß hier statt des konsumierbaren, das Schweißgut bildenden Drahtes als Elektroden Wolframstäbe und statt des schlackenausbildenden inerten Pulvers Metallpulver, das die Oberflächenschicht bildet, vorgesehen ist. Die restlichen Bezugszeichen s. Figuren 1 und 3.

In Figur 5 ist das Verfahren und die Vorrichtung unter Verwendung eines stickstoffhaltigen Drahtes und einer Draht-Flammspritzpistole schematisch dargestellt. Die Bezugszeichen 1, 2, 6, 7, 8, 20 und 21 sind in Fig. 1 und 3 erklärt. 26 ist eine übliche Draht-Flammspritzpistole, in die axial ein Fe/Cr/Mn/N-Draht 27 eingeführt wird. 28 (Pfeil) stellt die Zufuhr eines zu schmelzenden Fe/Cr/Mn/N-Drahtes dar. 29 sind die flüssigen Metallpartikel, die auf die Oberfläche des zu beschichtenden Bauteils 1 geschleudert werden.

Die Figur 6 bezieht sich auf das Verfahren und die Vorrichtung unter Verwendung von stickstoffhaltigen Hülldrähten als Elektroden und einem offenen Lichtbogen. Alternativ können auch Spritzdrähte aus massivem Fe/Cr/Mn/N-Stahl mit hohem Stickstoffgehalt verwendet werden. Die Drahtelektrode 30 aus Hülldraht ist in der Figur unten nochmals im Längsschnitt vergrößert dargestellt. Der Hülldraht ist aus einem aus Fe/Cr/Mn/N-Pulver bestehenden Kern mit vergleichweise hohem Stickstoffgehalt und einer Hülle aus einem duktilen Metall oder aus Kunststoff aufgebaut. 33 stellt die Zufuhr des zu schmelzenden Hülldrahtes 30 dar. Zwischen den beiden Hülldrähten 30 brennt der offene Lichtbogen 34. 35 ist die Zerstäubungsdüse, durch die das Zerstäubungstreibgas 36 zugeführt wird (Pfeil N₂). Alle übrigen Bezugszeichen entsprechen denjenigen der vorangegangenen Figuren.

Figur 7 zeigt Verfahren und Vorrichtung unter Verwendung von nicht stickstoffhaltigem Pulver und nachträglicher Aufstickung der porösen Oberflächenschicht. Das obere Bild zeigt den Beschichtungsvorgang am Beispiel einer Walze. Das nicht stickstoffhaltige Fe/Cr/Mn/Pulver 10 wird mittels Spritzpistole auf das Bauteil aufgeschleudert und auf diese Weise eine Oberflächenschicht 37 hergestellt. Das mittlere Bild zeigt den Aufstickungsprozeß. Das beschichtete Bauteil befindet sich in einem Ofen 38 für das isotherme Glühen in Stickstoffatmosphäre. 39 ist die Zufuhr von Stickstoff zur Aufstickung der Oberflächenschicht 37 (Symbol und Pfeil N₂). 40 stellt die Stickstoffumspülung der Oberflächenschicht dar (Trajektorien mit Pfeil). Der Stickstoff-Partialdruck pN₂ ist mit Pfeilen angedeutet. Das untere Bild zeigt den Aufstickungsprozeß im Fall des Durchlauf-Aufstickverfahrens im Längsschnitt. Der horizontale Pfeil deutet die Vorschubrichtung an. 41 ist eine ringförmige Heizeinrichtung (Induktionsspule, Widerstandselemente), die von ebenfalls ringförmigen Stickstoffbrausen 42 flankiert werden. Letztere dienen zur Umspülung der porösen Oberflächenschicht 37 zwecks Aufstickung. Auf diese Weise wird ähnlich einem Zonenglühprozeß die Schutzschicht 2 am Austritt aus der Heizeinrichtung 41 gebildet.

In Figur 8 ist das Verfahren und die Vorrichtung unter Verwendung von stickstoffhaltigem Pulver und einem Laserstrahl als thermischer Energiequelle dargestellt. Die Oberfläche des Bauteils 1 wird mit einem senkrecht auftreffenden Laserstrahl 43 (Symbol hv) beaufschlagt. Zufuhr 16 des stickstoffhaltigen Fe/Cr/Mn/N-Pulvers 15 erfolgt schräg zum Laserstrahl 43 über das Zufuhrrohr 44. Es bildet sich die Laser-Schmelzzone 45 aus, welche nach der Erstarrung die Schutzschicht 2 liefert. Die Vorschubrichtung des Bauteiles 1 ist durch einen horizontalen Pfeil angedeutet.

In Figur 9 ist das Verfahren und die Vorrichtung einer Anlage zum heiß-isostatischen Pressen zwecks Aufstickens und Oberflächenverdichtens dargestellt. Das obere Bild zeigt das Bauteil nach dem Aufbringen der porösen Oberflächenschicht 37 aus Fe/Cr/Mn (nicht stickstoffhaltig). Das untere Bild zeigt den kombinierten Aufstickungs- und Verdichtungsprozeß. 46 ist ein Ofen und gleichzeitig ein Druckbehälter für heiß-isostatisches Pressen und für Aufsticken des beschichteten Bauteiles. 47 stellt die Zufuhr von Stickstoff (Symbol N₂ und Pfeil) zum heiß-isostatischen Fressen dar. Der Vorgang ist durch die Symbole pN₂ mit Pfeil für den Stickstoffpartialdruck dargestellt. Letzterer kann 1-2000 bar betragen, die Temperatur zwischen 400 und 1100 °C.

### Ausführungsbeispiel 1:

### Vergl. Fig. 1

Ein für chemische Prozesse mit chloridhaltigen Medien bestimmter Behälter von 1200 mm Durchmesser und 3000 mm Länge aus einem Stahl wurde durch Plasmaspritzen auf seiner Innenseite (vergl. Substrat) mit einer verschleiß- und korrosionsfesten Schutzschicht 2 aus einem austenitischen Werkstoff versehen. Als Ausgangsmaterial wurde ein Pulver der Körnung 5-45 µm mit der folgenden Zusammensetzung verwendet:
Cr = 18 Gew.-%
Mn = 18 Gew.-%
C <= 0,02 Gew.-%
Fe = Rest
Das Metallpulver 4 wurde in die Vorrichtung 3 - im vorliegenden Fall ein Plasmabrenner - injiziert und mittels Treibgas 6 (im vorliegenden Fall eine N₂/Ar-Mischung) unter Zuhilfenahme eines aus Stickstoff bestehenden Schutzgasschildes 8 in Tropfenform auf das Substrat aufgeschleudert. Die Plasmaflamme hatte eine Temperatur von 10000 °C und die Geschwindigkeit des Gasstrahles betrug ca. 100 m/s. Beim Durchlaufen des Plasmabrenners erfolgte eine Aufstickung der Metallpartikel bis zu einem Stickstoffgehalt von ca. 0,2 Gew.-%. Die Dicke der Schutzschicht 2 betrug durchschnittlich 0,3 mm. Die Anschlußleistung der Vorrichtung 3 (Plasmabrenner) betrug 80 kW, die Beschichtungsleistung ca. 4 kg/h.

### Ausführungsbeispiel 2:

### Vergl. Fig. 1

Ein Behälter entsprechend Beispiel 1 wurde auf seiner Innenseite beschichtet. Dabei wurde prinzipiell gemäß Beispiel 1 vorgegangen. Das Metallpulver 4 hatte die gleiche Zusammensetzung. Als Treibgas (Trägergas) 6 wurde jedoch reiner Stickstoff verwendet und das Verfahren wurde vollständig unter Stickstoffatmosphäre in einer Schutzgaskammer 9 unter einem Druck von 1,5 bar durchgeführt. Der Stickstoffgehalt der Schutzschicht 2 betrug durchschnittlich 0,4 Gew.-%.

### Ausführungsbeispiel 3:

### Vergl. Fig. 2

Eine Walze für die Textilindustrie von 90 mm Durchmesser und 1100 mm Länge aus niedriglegiertem Stahl wurde durch Plasmaspritzen auf ihrer Oberfläche mit einer Schutzschicht 2 versehen. Als Ausgangsmaterial wurde ein Pulver ähnlicher Zusammensetzung und Korngröße - wie unter Beispiel 1 beschrieben - verwendet. Das nicht stickstoffhaltige Pulver wurde zunächst in einem Behälter 12 in einer heißisostatischen Presse unter Zufuhr von Stickstoff 13 einer Druckwärmebehandlung unterzogen. Diese Behandlung bestand in einem Glühen bei Temperaturen zwischen 350 und 850 °C während 1 Stunde und einem Druck von 1,5-10 bar unter Stickstoffatmosphäre. Das aufgestickte Pulver wurde dann als Fe/Cr/Mn/N-Pulver 15 in eine Niederenergie-Flammspritzpistole 3 gefördert. Als Teibgas 6 wurde Stickstoff verwendet. Die Gasgeschwindigkeit betrug ca. 200 m/s, die Flammspritztemperatur ca. 2000 °C. Die durchschnittliche Dicke der Schutzschicht 2 erreichte den Wert von 0,5 mm. Die Auftragsleistung betrug ca. 5 kg/h. An der fertigen Schutzschicht 2 konnte eine Stickstoffmenge von durchschnittlich 2,8 Gew.-% analytisch festgestellt werden.

### Ausführungsbeispiel 4:

### Vergl. Fig. 2

Gemäß Beispiel 3 wurde eine Walze mit einer Schutzschicht 2 versehen. Dabei wurde das Ausgangspulver 10 Fe/Cr/Mn während 2 Stunden in einer heißisostatischen Presse einer Stickstoffatmosphäre unter einem Druck von 5 bar bei einer Temperatur von 600 °C unterworfen. Die fertige Schutzschicht wies einen Stickstoffgehalt von 3,2 Gew.-% auf.

### Ausführungsbeispiel 5:

### Vergl. Fig. 3

Ein Plattenzylinder (vergl. Substrat 1) für eine Druckereimaschine wurde durch Hochgeschwindigkeits-Flammspritzen ("Jet Kote-Verfahren") mit einer Schutzschicht 2 versehen. Der Plattenzylinder bestand aus Stahl und hatte einen Durchmesser von 275 mm und eine Länge von 1700 mm. Als Ausgangsmaterial wurde ein stickstoffhaltiges Pulver 15 (Fe/Cr/Mn/N) mit einer mittleren Partikelgröße von 30 µm gewählt. Das Pulver 15 hatte die nachfolgende Zusammensetzung:
Cr = 18,25 Gew.-%
Mn = 19,41 Gew.-%
Ni = 0,70 Gew.-%
Mo = 0,06 Gew.-%
Si = 0,42 Gew.-%
C = 0,063 Gew.-%
P <= 0,03 Gew.-%
S <= 0,004 Gew.-%
N = 0,80 Gew.-%
Fe = Rest
Die Hochgeschwindigkeitsflammspritzpistole 17 wurde mit Propan (vergl. Brennstoffzufuhr 20) und mit Sauerstoff (vergl. Sauerstoffzufuhr 21) betrieben. Die Flammtemperatur betrug ca. 2400 °C. Als Treibgas (Trägergas) 22 wurde Stickstoff verwendet. Im Metall-/Gasstrahl 7 wurden Partikelgeschwindigkeiten von über 500 m/s erreicht. Zum Schutz des Metall-/Gasstrahles 7, in welchem Gasgeschwindigkeiten bis zu 1500 m/s auftraten, wurde zusätzlich ein Schutzgasschild 8 aus Stickstoff verwendet. Die Auftragsleistung betrug ca. 5 kg/h. Die Schutzschicht 2 hatte eine Dicke von 0,8 mm und wies einen Stickstoffgehalt von 0,65 Gew.-% auf.

### Ausführungsbeispiel 6:

### Vergl. Fig. 4

Eine 30 mm dicke Stahlplatte (austenitischer, korrosionsbeständiger Stahl) wurde mit einer 2 mm dicken Schutzschicht 2 versehen. Zu diesem Zweck wurde das Unterpulver-Lichtbogen-Schweißverfahren unter Verwendung von nichtkonsumierbaren Wolframelektroden 24 herangezogen. Als Ausgangsmaterial wurde ein stickstoffhaltiges Fe/Cr/Mn/N-Pulver 15 mit 1,2 Gew.-% Stickstoff und einer max. Partikelgröße von 60 µm verwendet. Die Höhe der losen Pulverschuttung betrug durchschnittlich 6-8 mm. Um das Pulver und die Elektroden vor Oxidation zu schützen, wurde mit einem Schutzgasschild 8 aus Stickstoff gearbeitet. Die Stromstärke des Lichtbogens betrug ca. 160 Ampere, der Vorschub ca. 200 mm/min. Es wurde eine Schweißraupe von ca. 8 mm Breite erzielt. Für großflächige Beschichtungen wurden mehrere gestaffelt angeordnete Elektrodenpaare mit ihren Lichtbögen verwendet. Die Schutzschicht 2 hatte einen durchschnittlichen Stickstoffgehalt von 1,05 Gew.-%.

### Ausführungsbeispiel 7:

### Vergl. Fig. 5

Eine Walze (Substrat 1) wurde nach dem Drahtflammspritzverfahren beschichtet. Zu diesem Zweck wurde zunächst aus einem schmelzmetallurgisch (DESU-Anlage) hergestellten Barren der Zusammensetzung gem. Beispiel 5 durch Walzen und Ziehen ein Draht von ca. 3 mm Durchmesser hergestellt. Die Draht-Flammspritzpistole 26 wurde mit Methan als Brennstoff (20) und Sauerstoff (21) betrieben. Die Flammentemperatur betrug ca. 2200 °C, die Auftragsleistung 5 kg/h. Als Treibgas 6 wurde Stickstoff verwendet. Die Gasgeschwindigkeit betrug ca. 200 m/s. Der Stickstoffgehalt der 1,2 mm dicken Schutzschicht 2 war durchschnittlich 0,6 Gew.-%. Es wurde mit einem Schutzgasschild 8 aus Stickstoff gearbeitet.

### Ausführungsbeispiel 8:

### Vergl. Fig. 6

Eine Walze (Substrat 1) wurde nach dem Drahtspritzverfahren durch Lichtbogenspritzen mit einer verschleißfesten Schutzschicht 2 von 3 mm Dicke versehen. Die für die Papierindustrie bestimmte Walze hatte einen Durchmesser von 1800 mm und eine Länge von 5000 mm und bestand aus einem niedriglegierten Stahl. Es wurden Drahtelektroden 30 aus einem Hülldraht von 3,2 mm Außendurchmesser verwendet. Der aus gepreßtem Fe/Cr/Mn/N-Pulver mit 1,2 Gew.-% Stickstoff bestehende Kern 31 des Hülldrahtes hatte einen Durchmesser von 2,0 mm. Die 0,6 mm Wandstärke aufweisende Hülle 32 bestand aus einem duktilen Eisen mit sehr niedrigem Kohlenstoffgehalt. Der offene Lichtbogen 34 wurde mit einem durch eine Zerstäubungsdüse 35 zugeführten Zerstäubungs-Treibgas 36 beaufschlagt. Dazu wurde Stickstoff verwendet. Das Ganze wurde von einem doppelten Schutzgasschild 8 ummantelt. Die Materialauftragsleistung betrug bei einer Stromstärke von 150 A ca. 15 kg/h. Bei einem Stickstoffgehalt des Kerns 31 von 1,2 Gew.-% betrug der Stickstoffgehalt der Schutzschicht 2 noch durchschnittlich 0,75 Gew.-%.

### Ausführungsbeispiel 9:

### Vergl. Fig. 7

Ein Stahlzylinder von 500 mm Durchmesser und 3000 mm Länge wurde nach dem Flammspritzverfahren beschichtet. Es wurde ein nicht stickstoffhaltiges Fe/Cr/Mn-Pulver 10 mit ca. 18 Gew.-% Chrom und ca. 18 Gew.-% Mangan als Ausgangsmaterial verwendet. Die poröse Oberflächenschicht 37 hatte eine Dicke von durchschnittlich 2 mm und wies eine Porosität von ca. 10 Gew.-% auf. Der beschichtete Stahlzylinder wurde in einen gasdichten Glühofen 38 gebracht und während 3 Stunden einer strömenden Stickstoffatmosphäre unter einem Partialdruck pN₂ von 0,5 bar ausgesetzt. Die Zufuhr 39 von Stickstoff erfolgte seitlich und es wurde dafür gesorgt, daß eine allseitige Stickstoffumspülung 40 der Oberflächenschicht gewährleistet war. Die Glühtemperatur betrug 750 °C und wurde konstant gehalten (isothermes Glühen). Der Stickstoffgehalt der fertigen Schutzschicht wurde zu 0,6 Gew.-% bestimmt.

### Ausführungsbeispiel 10:

### Vergl. Fig. 7

Ein Stahlzylinder wurde gemäß Beispiel 9 beschichtet. Anschließend wurde die poröse Oberflächenschicht 37 nach dem Durchlaufverfahren aufgestickt. Der Stahlzylinder (Substrat 1) wurde durch eine von ringförmigen stickstoffbrausen 42 flankierte, aus einer Induktionsspule bestehenden Heizeinrichtung 41 hindurchgeführt. Dabei wurde die Oberflächenschicht 37 in kurzer Zeit auf eine Temperatur von 1000 °C gebracht. Der Vorschub betrug 60 mm/min. Die Verweilzeit betrug durchschnittlich 2 Minuten. Der Stickstoffgehalt der fertigen Schutzschicht erreichte den Wert von 0,4 Gew.-%. Die Beschichtung erfolgte alternativ nach dem Plasmaspritz-Verfahren. Nach dem Aufsticken im Durchlaufverfahren wurden praktisch die gleichen Ergebnisse erzielt.

### Ausführungsbeispiel 11:

### Vergl. Fig. 8

Eine Platte aus niedriglegiertem Stahl von 15 mm Dicke wurde über ein Pulverzuführrohr 44 mit stickstoffhaltigem Fe/Cr/Mn/N-Pulver 15 belegt und mit Hilfe eines Laserstrahles 43 örtlich aufgeschmolzen und beschichtet. Dabei wurde das Pulver in der Laserschmelzzone 45 fest mit dem Substrat 1 schmelzmetallurgisch verbunden. Bei einem Stickstoffgehalt von ca. 1 Gew.-% des Pulvers 15 betrug der Stickstoffgehalt der fertigen Schutzschicht aufgrund der hohen Abkühlungsgeschwindigkeit durchschnittlich noch 0,8 Gew.-% . Der Vorschub war 80 mm/min.

### Ausführungsbeispiel 12:

### Vergl. Fig. 9

Eine Walze von 80 mm Durchmesser und 1200 mm Länge wurde nach dem Flammspritzverfahren mit einer porösen Oberflächenschicht 37 aus Fe/Cr/Mn (nicht stickstoffhaltig) versehen. Hierauf wurde das Bauteil 1 in eine heißisostatische Presse 46 gebracht und durch Druckaufsticken unter Zufuhr 47 von Stickstoff als Druckgas unter 10 bar bei einer Temperatur von 700 °C verdichtet. Der Vorgang dauerte 1 Stunde. Das Ergebnis war eine Schutzschicht von 1,2 mm Dicke mit einem Stickstoffgehalt von 1,1 Gew.-%. In einer Variante wurde von einer plasmagespritzten Oberflächenschicht 37 ausgegangen. Das Ergebnis war ähnlich.

Die Erfindung ist nicht auf die Ausführungsbeispiele beschränkt.

Das Verfahren zur Herstellung einer Schutzschicht mit hohem Verschleiß- und Korrosionswiderstand aus einer austenitischen Eisenbasislegierung auf der Oberfläche eines als Substrat dienenden Bauteils durch Thermisches Spritzen wird durchgeführt, indem die Parameter so gewählt wurden, daß die Schutzschicht in ihrem Endzustand einen Stickstoffgehalt von mind. 0,2 Gew.-% aufweist, wobei als Ausgangsmaterial ein durch Zerstäuben eines flüssigen Metallstrahls durch einen Gasstrahl hergestelltes austenitisches Pulver benutzt und durch Niederenergie-Flammspritzen oder durch Hochgeschwindigkeits-Flammspritzen oder durch Plasmaspritzen unter Stickstoff oder einer Stickstoff/Argon-Mischung als Treibgas auf die Oberfläche des Bauteils aufgebracht wird und vorzugsweise als Ausgangsmaterial ein Pulver mit 18 Gew.-% Chrom und 18 Gew.-% Mangan benutzt wird. Das Pulver wird durch Glühen in einer Stickstoffatmosphäre vor dem Aufspritzen auf einen Stickstoffgehalt von 1,2 Gew.-% gebracht, wobei es vorzugsweise mit einer Partikelkorngröße von 5-45 µm in loser Schüttung aufnitriert wird und während mind. 1 Std. unter einem Druck von 1-1000 bar bei einer Temperatur von 300-800 °C einer ruhenden Stickstoffatmosphäre ausgesetzt und auf diese Weise auf den Stickstoffgehalt von 1,2 Gew.-% gebracht, abgekühlt und ausgesiebt wird. In vorteilhafter Weise wird derart verfahren, daß als Ausgangsmaterial stickstoffhaltiges Pulver verwendet und nach dem Hochgeschwindigkeits-Flammspritzverfahren mit einer Geschwindigkeit von mind. 400 m/s auf die Oberfläche des Bauteils aufgebracht oder nach dem Unterpulver-Lichtbogenschweißverfahren auf die Oberfläche des Bauteiles aufgebracht wird, dergestalt, daß statt des konsumierbaren Schweißdrahtes eine nichtkonsumierbare Wolframelektrode oder ein Plasmabrenner unter Schutzgas oder Stickstoffatmosphäre und statt des schlackebildenden Keramikpulvers das stickstoffhaltige Eisenbasis-Legierungspulver verwendet wird. Eine andere Variante besteht darin, daß als Ausgangsmaterial ein aus einem Block oder Barren hergestellter stickstoffhaltiger Draht von 1,5-4 mm Durchmesser verwendet und nach dem Drahtspritzverfahren durch Flammspritzen oder Lichtbogenspritzen unter Stickstoff, Formiergas oder einem Stickstoff/Argon-Gemisch auf die Oberfläche des Bauteils aufgebracht oder daß ein aus einem Kern aus stickstoffhaltigem austenitischen Metallpulver und einem Mantel aus einem duktilen Metall oder einer Legierung oder einem Kunststoff bestehender Hülldraht benutzt wird und nach dem Drahtspritzverfahren durch Lichtbogenspritzen auf die Oberfläche des Bauteils aufgebracht wird.

Eine weitere Ausbildungsart des Verfahrens besteht darin, daß das Bauteil zunächst mit einem Pulver eines gewöhnlichen, nicht stickstoffhaltigen Werkstoffes nach dem Plasmaspritzverfahren oder nach dem Hochgeschwindigkeits-Flammspritzverfahren beschichtet wird und daß das beschichtete Werkstück daraufhin in einem Ofen unter Stickstoffatmosphäre unter isothermen Bedingungen geglüht oder nach dem Durchlaufprinzip durch eine induktive oder eine Widerstandsheizeinrichtung geschickt wird, wobei im letzteren Fall die Oberfläche kontinuierlich während 3-20 sec. bei einer Temperatur von 700-900 C° zonengeglüht und die Glühzone gleichzeitig mit Stickstoff umspült wird. In vorteilhafter Weise wird dermaßen verfahren, daß stickstoffhaltiges Pulver einer Eisenbasislegierung mittels eines Laserstrahls auf die Oberfläche des Bauteils aufgebracht wird, dergestalt, daß die Oberfläche sowie die Pulverpartikel durch den Laserstrahl leicht angeschmolzen und die auf diese Weise beschichtete Oberfläche einer raschen Abkühlung durch Wärmeentzug nach dem Inneren des Werkstücks hin unterworfen wird.

Gemäß einer weiteren Variante wird das Bauteil durch thermisches Spritzen mit einem gewöhnlichen, nicht stickstoffhaltigen Werkstoff mit einer porösen Oberflächenschicht versehen und die Oberfläche des beschichteten Werkstückes daraufhin unter Verwendung von Stickstoff als Druckgas gleichzeitig durch heißisostatisches Pressen nachverdichtet und nitriert. Im allgemeinen ist es vorteilhaft, wenn das Bauteil durch Plasmaspritzen unter einem Stickstoffgasmantel beschichtet wird, indem die schmelzflüssigen Metallpartikel nur mit Stickstoff in Berührung gebracht und dadurch mit dem nötigen Stickstoffgehalt beladen werden, wobei das Plasmaspritzen vorzugsweise in einer Schutzgaskammer unter einem Druck von 0,5 bar Stickstoff durchgeführt wird.

Die nach dem Verfahren auf einem Bauteil - bestehend aus einem als Substrat dienenden Grundwerkstoff - aus einem metallischen Material aufgebrachte verschleiß- und korrosionsfeste Oberflächenschutzschicht aus einer Eisenbasisleglerung ist austenitisch, weist einen Stickstoffgehalt von mind. 0,2 Gew.-% auf und ist nach dem Verfahren des thermischen Spritzens aufgebracht, dergestalt, daß eine festhaftende, rißfreie und nichtabblätternde Schutzschicht gewährleistet ist, weiche vorzugsweise nachfolgende Zusammensetzung hat:
Cr = 18,25 Gew.-%
Mn = 19,41 Gew.-%
Ni = 0,70 Gew.-%
Mo = 0,06 Gew.-%
Si = 0,42 Gew.-%
C = 0,063 Gew.-%
P < 0,03 Gew.-%
S < 0,004 Gew.-%
N = 0,80 Gew.-%
Fe = Rest
Alternativ hat die Schutzschicht eine der nachfolgenden Zusammensetzungen:
Cr = 18,5 Gew.-%
Mn = 0,84 Gew.-%
Ni = 13,5 Gew.-%
Mo = 4,58 Gew.-%
Si = 1,73 Gew.-%
C = 0,03 Gew.-%
N = 0,55 Gew.-%
Fe = Rest
oder:
Cr = 17,0 Gew.-%
Mn = 2,4 Gew.-%
Ni = 12,9 Gew.-%
Mo = 4,3 Gew.-%
Si = 1,4 Gew.-%
C = 0,10 Gew.-%
N = 0,71 Gew.-%
Fe = Rest
oder:
Cr = 20,8 Gew.-%
Mn = 5,30 Gew.-%
Ni = 3,0 Gew.-%
Si = 1,60 Gew.-%
C = 0,06 Gew.-%
N = 0,85 Gew.-%
Fe = Rest
oder
Cr = 12,86 Gew.-%
Mn = 18,85 Gew.-%
Ni = 1,74 Gew.-%
Mo = 0,70 Gew.-%
Si = 0,56 Gew.-%
C = 0,059 Gew.-%
N = 0,24 Gew.-%
Fe = Rest

### Bezeichnungsliste

- 1 =: Bauteil (Substrat)
- 2 =: Metallische Schutzschicht, verschleiß- und korrosionsfest
- 3 =: Vorrichtung zum thermischen Aufbringen der Schutzschicht allgemein (Spritzpistole etc.)
- 4 =: Metallpulver, allgemein
- 5 =: Zufuhr von Metallpulver allgemein
- 6 =: Treibgas (Trägergas)
- 7 =: Metall-/Gasstrahl
- 8 =: Schutzgasschild
- 9 =: Schutzgaskammer (alternativ)
- 10 =: Fe/Cr/Mn-Pulver (nicht stickstoffhaltig)
- 11 =: Zufuhr von Fe/Cr/Mn-Pulver
- 12 =: Behälter zur Wärmebehandlung von Pulver
- 13 =: Zufuhr von Stickstoff
- 14 =: Heißisostatische Presse
- 15 =: Fe/Cr/Mn/N-Pulver (stickstoffhaltig)
- 16 =: Zufuhr von Fe/Cr/Mn/N-Pulver
- 17 =: Hochgeschwindigkeits-Flammsprltzpistole
- 18 =: Mischkammer
- 19 =: Brennkammer
- 20 =: Brennstoffzufuhr (H₂, CH₄ etc.)
- 21 =: Sauerstoffzufuhr
- 22 =: Inertes Pulver-Treibgas (N₂, N₂/Ar)
- 23 =: Lose Pulverschüttung (Fe/Cr/Mn/N-Pulver)
- 24 =: Wolframelektrode
- 25 =: Verdeckter Lichtbogen (Unterpulverschüttung)
- 26 =: Draht-Flammspritzpistole
- 27 =: Fe/Cr/Mn/N-Draht
- 28 =: Zufuhr des zu schmelzenden Fe/Cr/Mn/N-Drahtes
- 29 =: Flüssige Metallpartikel
- 30 =: Drahtelektrode aus Hülldraht
- 31 =: Kern des Hülldrahtes (Fe/Cr/Mn/N-Pulver
- 32 =: Hülle des Hülldrahtes (Metall, Kunststoff)
- 33 =: Zufuhr des zu schmelzenden Hülldrahtes
- 34 =: Offener Lichtbogen
- 35 =: Zerstäubungsdüse
- 36 =: Zerstäubungs-/Treibgas
- 37 =: Poröse Oberflächenschicht aus Fe/Cr/Mn (nicht stickstoffhaltig)
- 38 =: Ofen für isothermes Glühen des beschichteten Bauteiles
- 39 =: Zufuhr von Stickstoff zur Aufstickung der Oberflächenschicht
- 40 =: Stickstoffumspülung der Oberflächenschicht
- 41 =: Ringförmige Heizeinrichtung (induktiv)
- 42 =: Ringförmige Stickstoffbrause zur Umspülung der Oberflächenschicht
- 43 =: Laserstrahl
- 44 =: Zufuhrrohr für Fe/Cr/Mn/N-Pulver
- 45 =: Laserschmelzzone
- 46 =: Ofen und Druckbehälter für heißisostatisches Pressen und Aufsticken des beschichteten Bauteiles
- 47 =: Zufuhr von Stickstoff zum heißisostatischen Pressen und zur Aufstickung der Oberflächenschicht

## Patentansprüche

1. Verfahren zur Herstellung einer Schutzschicht (2) mit hohem Verschleiß- und Korrisionswiderstand aus einer austenitischen Eisenbasislegierung auf der Oberfläche eines als Substrat dienenden Bauteils (1) durch thermisches Spritzen eines entsprechenden Ausgangsmaterials (10;15;27;31) mit stickstoffhaltigem Treibgas,
dadurch **gekennzeichnet**, daß
durch Verwenden entsprechend aufgestickten Ausgangsmaterials oder
durch Aufsticken beim Aufbringen unter stickstoffhaltiger Schutzgasatmosphäre bei entsprechendem Druck oder
durch Aufsticken der aufgebrachten Schutzschicht unter stickstoffhaltiger Atmosphäre bei entsprechender Temperatur und entsprechendem Druck
die Schutzschicht (2) in ihrem Endzustand einen Stickstoffgehalt von mindestens 0,2 Gew.-% aufweist.

2. Verfahren nach Anspruch 1, dadurch gekennzeichnet, daß
das Ausgangsmaterial (10;15) ein durch Zerstäuben eines flüssigen Metallstrahls durch einen Gasstrahl hergestelltes austenitisches Pulver ist; und
das thermische Spritzen Niederenergie-Flammspritzen, Hochgeschwindigkeits-Flammspritzen oder Plasmaspritzen unter Verwendung von Stickstoff oder einer Stickstoff/Argon - Mischung als Treibgas (22) ist.

3. Verfahren nach Anspruch 2, dadurch gekennzeichnet, daß
das Ausgangsmaterial (10;15;27;31) ein Pulver einer Eisenbasislegierung mit 18 Gew.-% Chrom und 18 Gew.-% Mangan ist.

4. Verfahren nach Anspruch 2 oder 3, dadurch gekennzeichnet, daß das Pulver durch Glühen in einer Stickstoffatmosphäre vor dem thermischen Spritzen auf einen Stickstoffgehalt von 0,4 - 1,2 Gew.-% aufgestickt wird.

5. Verfahren nach Anspruch 4, dadurch gekennzeichnet, daß
das aufzustickende Pulver mit einer Partikelgröße von 5-45 µm in loser Schüttung in ein offenes Gefäß (12) gebracht und mindestens eine Stunde lang unter einem Druck von 1-1000 bar bei einer Temperatur von 300-800°C einer ruhenden Stickstoffatmosphäre ausgesetzt wird, auf diese Weise auf den gewünschten Stickstoffgehalt gebracht, abgekühlt und gesiebt wird.

6. Verfahren nach Anspruch 1, dadurch gekennzeichnet, daß
das Ausgangsmaterial (10;15) stickstoffhaltiges Pulver ist; und
das thermische Spritzen Hochgeschwindigkeits-Flammspritzen ist;
wobei das Pulver (11) in einem Metall-/Gasstrahl (7) mit einer Geschwindigkeit von mindestens 400 m/s auf die Oberfläche des Bauteils (1) aufgebracht wird.

7. Verfahren nach Anspruch 1, dadurch gekennzeichnet, daß
das Ausgangsmaterial (27) ein aus einem Block oder Barren hergestellter stickstoffhaltiger Draht von 1,5 bis 4 mm Durchmesser ist; und
das thermische Spritzen Draht-Flammspritzen unter Verwendung von Stickstoff, Formiergas oder einer Stickstoff/Argon-Mischung als Treibgas (22) ist.

8. Verfahren nach Anspruch 1, dadurch gekennzeichnet, daß
das Ausgangsmaterial ein stickstoffhaltiges austenitisches Pulver ist, das als Kern (31) in einem aus einem duktilen Metall oder einer Legierung oder einem Kunststoff bestehenden Hülldraht als Mantel (32) zugeführt wird; und
das thermische Spritzen Drahtspritzen durch Lichtbogenspritzen unter Verwendung von Stickstoff als Treibgas (22) ist.

9. Verfahren nach Anspruch 1, dadurch gekennzeichnet, daß
das Bauteil (1) zunächst mit einem Pulver (37) aus nicht-stickstoffhaltigem Ausgangsmaterial (11) nach dem Plasmaspritzverfahren oder nach dem Hochgeschwindigkeits-Flammspritzverfahren beschichtet wird; und
das beschichtete Bauteil danach in einem Ofen (38) unter Stickstoffatmosphäre und isothermen Bedingungen geglüht oder nach dem Durchlaufprinzip durch eine induktive oder widerstandsbeheizte Heizeinrichtung (41) geschickt wird, wobei im letzteren Fall die Oberfläche kontinuierlich 3 bis 20 s lang bei einer Temperatur von 700 - 900°C zonengeglüht und die Glühzone gleichzeitig mit Stickstoff (42) umspült wird.

10. Verfahren nach Anspruch 1, dadurch gekennzeichnet, das
das Bauteil (1) zunächst mit einem Pulver (37) aus nicht-stickstoffhaltigen Ausgangsmaterial (11) mit einer porösen Oberflächenschicht versehen wird; und
die Oberflächenschicht des Bauteils (1) danach unter Verwendung von Stickstoff als Druckgas durch heißisostatisches Pressen gleichzeitig nachverdichtet und aufgestickt wird.

11. Verfahren nach Anspruch 1, dadurch gekennzeichnet, daß
das Ausgangsmaterial (10) nicht-stickstoffhaltig ist und das thermische Spritzen Plasmaspritzen ist,
wobei ein Stickstoff-Schutzmantel um die schmelzflüssigen Metallpartikel gelegt wird.

12. Verfahren nach Anspruch 11, dadurch gekennzeichnet, daß
das Plasmaspritzen in einer Schutzgaskammer (9) unter einem Druck von 0,5 bar Stickstoff durchgeführt wird.

13. Verfahren zur Herstellung einer Schutzschicht (2) mit hohem Verschleiß- und Korrosionswiderstand aus einer austenitischen Eisenbasislegierung auf der Oberfläche eines als Substrat dienenden Bauteils (1) durch Unterpulver-Lichtbogenschweißen mit den Schritten:
Bedecken des Bauteils (1) mit einer losen Pulverschüttung (23) aus entsprechenden stickstoffhaltigen Ausgangsmaterial (16); und
Verschweißen der Pulverschüttung (23) durch Anlegen eines Lichtbogens (25) zwischen nicht konsumierbaren Wolframelektroden (24);
so daß die Schutzschicht (2) in ihrem Endzustand einen Stickstoffgehalt von mindestens 0,2 Gew.-% aufweist.

14. Verfahren zur Herstellung einer Schutzschicht (2) mit hohem Verschleiß - und Korrosionswiderstand aus einer austenitischen Eisenbasislegierung auf der Oberfläche eines als Substrat dienenden Bauteils (1) durch Lasereinstrahlen mit den Schritten:
Einstrahlen eines Laserstrahls (43) auf die Oberfläche des Bauteils (1); und
Zuführen eines entsprechenden stickstoffhaltigen AusgangsmaterialS (15) zum Ausbilden einer Laser-Schutzzone (45) auf der Oberfläche, welche nach Erstarren die Schutzschicht (2) bildet;
wobei die Oberfläche des Bauteils (1) sowie die Pulverpartikel (15) durch den Laserstrahl leicht angeschmolzen werden und die auf diese Weise beschichtete Oberfläche einer raschen Abkühlung durch Wärmeentzug nach dem Inneren des Bauteils (1) hin unterworfen wird;
so daß die Schutzschicht in ihrem Endzustand einen Stickstoffgehalt von mindestens 0,2 Gew.-% aufweist.

15. Metallisches Bauteil (1) mit einer darauf angebrachten Schutzschicht (2) aus einer austenitischen Eisenbasislegierung mit hohem Verschleiß- und Korrosionswiderstand, hergestellt nach einem der Verfahren gemäß den Ansprüchen 1 - 14 und 21;
dadurch **gekennzeichnet**, daß
die Schutzschicht (2) einen Stickstoffgehalt von mindestens 0,2 Gew.-% aufweist.

16. Bauteil (1) mit einer Schutzschicht (2) nach Anspruch 15, gekennzeichnet durch folgende Zusammensetzung der Schutzschicht (2):
Cr = 18,25 Gew.-%
Mn = 19,41 Gew.-%
Ni = 0,70 Gew.-%
Mo = 0,06 Gew.-%
Si = 0,42 Gew.-%
C = 0,063 Gew.-%
P <= 0,03 Gew.-%
S <= 0,004 Gew.-%
N = 0,80 Gew.-%
Fe = Rest

17. Bauteil (1) mit einer Schutzschicht (2) nach Anspruch 15, gekennzeichnet durch folgende Zusammensetzung der Schutzschicht (2):
Cr = 18,5 Gew.-%
Mn = 0,84 Gew.-%
Ni = 13,5 Gew.-%
Mo = 4,58 Gew.-%
Si = 1,73 Gew.-%
C = 0,03 Gew.-%
N = 0,55 Gew.-%
Fe = Rest

18. Bauteil (1) mit einer Schutzschicht (2) nach Anspruch 15, gekennzeichnet durch folgende Zusammensetzung der Schutzschicht (2):
Cr = 17,0 Gew.-%
Mn = 2,40 Gew.-%
Ni = 12,9 Gew.-%
Mo = 4,3 Gew.-%
Si = 1,4 Gew.-%
C = 0,10 Gew.-%
N = 0,71 Gew.-%
Fe = Rest

19. Bauteil (1) mit einer Schutzschicht (2) nach Anspruch 15, gekennzeichnet durch folgende Zusammensetzung der Schutzschicht (2):
Cr = 20,8 Gew.-%
Mn = 5,30 Gew.-%
Ni = 3,0 Gew.-%
Si = 1,60 Gew.-%
C = 0,06 Gew.-%
N = 0,85 Gew.-%
Fe = Rest

20. Bauteil (1) mit einer Schutzschicht (2) nach Anspruch 15, gekennzeichnet durch folgende Zusammensetzung der Schutzschicht (2):
Cr = 12,86 Gew.-%
Mn = 18,85 Gew.-%
Ni = 1,74 Gew.-%
Mo = 0,70 Gew.-%
Si = 0,56 Gew.-%
C = 0,059 Gew.-%
N = 0,24 Gew.-%
Fe = Rest

21. Verfahren nach Anspruch 1, dadurch gekennzeichnet, daß
das Ausgangsmaterial (27) ein stickstoffhaltiger oder stichstofffreier Draht ist; und
das thermische Spritzen Plasma-Drahtspritzen unter Verwendung von Stickstoff als Treibgas (6) ist.

## Claims

1. Process for producing a protective layer (2) having high wear and corrosion resistance made from an austenitic iron-based alloy on the surface of a component (1) serving as substrate by means of thermal spraying of an appropriate starting material (10; 15; 27; 31) using nitrogen-containing propellant gas, characterised in that the protective layer (2) in its final state has a nitrogen content of at least 0.2 wt.% by using starting material nitrided accordingly, or by nitriding during application under a nitrogen-containing protective gas atmosphere at appropriate pressure, or by nitriding the applied protective layer under a nitrogen-containing atmosphere at appropriate temperature and appropriate pressure.

2. Process according to claim 1, characterised in that the starting material (10; 15) is an austenitic powder produced by atomising a liquid jet of metal by means of a gas jet; and thermal spraying is low-energy flame spraying, high-speed flame spraying or plasma spraying using nitrogen or a nitrogen/argon mixture as propellant gas (22).

3. Process according to claim 2, characterised in that the starting material (10; 15; 27; 31) is a powder of an iron-based alloy having 18 wt.% chromium and 18 wt.% manganese.

4. Process according to claim 2 or 3, characterised in that the powder is nitrided to a nitrogen content of 0.4 - 1.2 wt.% by annealing in a nitrogen atmosphere before thermal spraying.

5. Process according to claim 4, characterized in that the powder to be nitrided having a particle size of 5 - 45 µm is introduced into an open vessel (12) in bulk, and is subjected to a still nitrogen atmosphere for at least one hour under a pressure of 1 - 1,000 bar at a temperature of 300 - 800°C, brought to the required nitrogen content in this manner, cooled and filtered.

6. Process according to claim 1, characterized in that the starting material (10; 15) is nitrogen-containing powder; and thermal spraying is high-speed flame spraying; the powder (11) being applied to the surface of the component (1) in a metal/gas jet (7) at a rate of at least 400 m/s.

7. Process according to claim 1, characterized in that the starting material (27) is a nitrogen-containing wire of 1.5 to 4 mm diameter produced from a block or bar; and thermal spraying is wire flame spraying using nitrogen, forming gas or a nitrogen/argon mixture as propellant gas (22).

8. Process according to claim 1, characterized in that the starting material is a nitrogen-containing austenitic powder, which is supplied as a core (31) in an enveloping wire as a casing (32) consisting of a ductile metal or an alloy or a plastic; and thermal spraying is wire spraying by arc spraying using nitrogen as propellant gas (22).

9. Process according to claim 1, characterized in that the component (1) is initially coated with a powder (37) made from starting material (11) not containing nitrogen by a plasma-spraying process or by a high-speed flame-spraying process; and the coated component is then annealed in a furnace (38) under a nitrogen atmosphere and isothermal conditions or is passed continuously through an inductive or resistance-heated heating device (41), the surface being continuously zone-annealed in the latter case for 3 to 20 seconds at a temperature of 700 - 900°C, and the annealing zone being rinsed with nitrogen (42) at the same time.

10. Process according to claim 1, characterised in that the component (1) is initially provided with a porous surface layer using a powder (37) made from starting material (11) not containing nitrogen; and the surface layer of the component (1) is then simultaneously recompacted and nitrided using nitrogen as pressure gas by means of hot isostatic pressing.

11. Process according to claim 1, characterised in that the starting material (10) does not contain nitrogen and thermal spraying is plasma spraying, a protective coating of nitrogen being placed around the molten metal particles.

12. Process according to claim 11, characterised in that plasma spraying is carried out in a protective gas chamber (9) under a pressure of 0.5 bar of nitrogen.

13. Process for producing a protective layer (2) having high wear and corrosion resistance made from an austenitic iron-based alloy on the surface of a component (1) serving as substrate by means of submerged arc welding with the steps:
covering the component (1) with bulk powder (23) of appropriate nitrogen-containing starting material (16); and
welding the bulk powder (23) by applying an arc (25) between non-consumable tungsten electrodes (24);
so that the protective layer (2) in its final state has a nitrogen content of at least 0.2 wt.%

14. Process for producing a protective layer (2) having high wear and corrosion resistance made from an austenitic iron-based alloy on the surface of a component (1) serving as substrate by means of laser radiation with the steps:
radiating a laser beam (43) on the surface of the component (1); and
supplying an appropriate nitrogen-containing starting material (15) to form a laser protective zone (45) on the surface, which forms the protective layer (2) after solidification;
the surface of the component (1) and the powder particles (15) being slightly partially melted by the laser beam and the surface coated in this manner being subjected to rapid cooling by drawing heat towards the interior of the component (1); so that the protective layer in its final state has a nitrogen content of at least 0.2 wt.%.

15. Metallic component (1) having a protective layer (2) applied thereto made from an austenitic iron-based alloy having high wear and corrosion resistance, produced by one of the processes according to claims 1 - 14 and 21; characterised in that the protective layer (2) has a nitrogen content of at least 0.2 wt.%.

16. Component (1) having a protective layer (2) according to claim 15, characterised by the following composition for the protective layer (2):
Cr = 18.25 wt.%
Mn = 19.41 wt.%
Ni = 0.70 wt.%
Mo = 0.06 wt.%
Si = 0.42 wt.%
C = 0.063 wt.%
P <= 0.03 wt.%
S <= 0.004 wt.%
N = 0.80 wt.%
Fe = remainder

17. Component (1) having a protective layer (2) according to claim 15, characterized by the following composition for the protective layer (2):
Cr = 18.5 wt.%
Mn = 0.84 wt.%
Ni = 13.5 wt.%
Mo = 4.58 wt.%
Si = 1.73 wt.%
C = 0.03 wt.%
N = 0.55 wt.%
Fe = remainder

18. Component (1) having a protective layer (2) according to claim 15, characterized by the following composition for the protective layer (2):
Cr = 17.0 wt.%
Mn = 2.40 wt.%
Ni = 12.9 wt.%
Mo = 4.3 wt.%
Si = 1.4 wt.%
C = 0.10 wt.%
N = 0.71 wt.%
Fe = remainder

19. Component (1) having a protective layer (2) according to claim 15, characterised by the following composition for the protective layer (2):
Cr = 20.8 wt.%
Mn = 5.30 wt.%
Ni = 3.0 wt.%
Si = 1.60 wt.%
C = 0.06 wt.%
N = 0.85 wt.%
Fe = remainder

20. Component (1) having a protective layer (2) according to claim 15, characterised by the following composition for the protective layer (2):
Cr = 12.86 wt.%
Mn = 18.85 wt.%
Ni = 1.74 wt.%
Mo = 0.70 wt.%
Si = 0.56 wt.%
C = 0.059 wt.%
N = 0.24 wt.%
Fe = remainder

21. Process according to claim 1, characterised in that the starting material (27) is a nitrogen-containing or nitrogen-free wire; and thermal spraying is plasma-wire spraying using nitrogen as propellant gas (6).

## Revendications

1. Procédé de fabrication d'une couche de protection (2), avec une résistance à l'usure et à la corrosion élevée, réalisée en un alliage à base de fer austénitique, sur la surface d'un élément de construction (1) servant de substrat, par projection thermique d'un matériau de départ (10; 15; 27; 31) correspondant, avec un gaz propulseur contenant de l'azote, caractérisé en ce que la couche de protection (2) présente à son état final une teneur en azote d'au moins 0,2 % en poids, par utilisation d'un matériau de départ à teneur enrichi en azote, ou par
enrichissement en azote lors de l'application sous atmosphère protectrice contenant de l'azote et sous pression correspondante, ou par enrichissement en azote de la couche de protection appliquée, sous atmosphère contenant de l'azote, à la température correspondante et sous la pression correspondante.

2. Procédé selon la revendication 1, caractérisé en ce que le matériau de départ (10; 15) est une poudre austénitique, fabriquée par pulvérisation d'un jet de métal liquide, au moyen d'un jet de gaz; et la pulvérisation thermique étant une pulvérisation à la flamme, sous faible énergie, une pulvérisation à la flamme à haute vitesse, ou une pulvérisation au plasma, avec utilisation d'azote ou d'un mélange azote/argon, à titre de gaz propulseur (22).

3. Procédé selon la revendication 2, caractérisé en ce que le matériau de départ (10; 15; 27; 31) est une poudre d'un alliage à base de fer, à 18 % en poids de chrome et à 18 % en poids de manganèse.

4. Procédé selon la revendication 2 ou 3, caractérisé en ce que la poudre est enrichie en azote, à une teneur en azote de 0,4 à 1,2 % en poids, par recuit sous atmosphère d'azote, avant la projection thermique.

5. Procédé selon la revendications 4, caractérisé en ce que la poudre devant être enrichie en azote est placée, avec une taille particulaire comprise entre 5 et 45 µm, en tas et en vrac, dans un récipient (12) ouvert et est exposée, au moins pendant une heure, sous une pression comprise entre 1 et 1000 bar, à une température de 300 à 800°C, à une atmosphère calme d'azote, est amenée de cette manière à la teneur en azote souhaitée, refroidie et tamisée.

6. Procédé selon la revendication 1, caractérisé en ce que le matériau de départ (10; 15) est une poudre contenant de l'azote; et
la pulvérisation thermique est une pulvérisation à la flamme à haute vitesse;
la poudre (11) est appliquée sur la surface de l'élément de construction (1) en un jet métal/gaz (7) à une vitesse d'au moins 400 m/s.

7. Procédé selon la revendication 1, caractérisé en ce que le matériau de départ (27) est une fil métallique de diamètre 1,5 à 4 mm, contenant de l'azote, fabriqué à partir d'un bloc ou d'une barre; et
la pulvérisation thermique est une pulvérisation à la flamme sur fil, avec utilisation d'azote, gaz de formation-activation ou d'un mélange azote/argon, servant de gaz propulseur (22).

8. Procédé selon la revendication 1, caractérisé en ce que le matériau de départ est une poudre austénitique contenant de l'azote, amenée, à titre de noyau (31), dans un fil de gainage faisant office d'enveloppe (32) et composé d'un métal ductile ou d'un alliage ou d'une matière synthétique; et
la pulvérisation thermique est une pulvérisation sur fil, effectuée par pulvérisation à l'arc électrique, en utilisant de l'azote comme gaz propulseur (22).

9. Procédé selon la revendication 1, caractérisé en ce que l'élément de construction (1) est d'abord recouvert d'une poudre (37) en matériau de départ (11) ne contenant pas d'azote, suivant le procédé de pulvérisation au plasma ou suivant le procédé de pulvérisation à la flamme à haute vitesse; et
l'élément de construction revêtu est ensuite porté à incandescence dans un four (38), sous atmosphère d'azote et dans des conditions isothermes, ou passé, suivant le principe de circulation, dans un dispositif de chauffage (41) chauffé par induction ou par résistance, où, dans ce dernier cas, la surface est portée à incandescence par zones de façon continue, pendant 3 à 20 s, à une température de 700 à 900 °C, et la zone d'incandescence est simultanément balayée avec de l'azote (42).

10. Procédé selon la revendication 1, caractérisé en ce que l'élément de construction (1) est d'abord recouvert d'une poudre (37) en matériau de départ (11) ne contenant pas d'azote, avec une couche de surface poreuse; et
la couche de surface de l'élément de construction (1) est ensuite simultanément recomprimée et enrichie en azote, avec utilisation d'azote sous forme de gaz sous pression , par compression isostatique opérée à chaud.

11. Procédé selon la revendication 1, caractérisé en ce que le matériau de départ (10) ne contient pas d'azote et la pulvérisation thermique est une pulvérisation au plasma,
une enveloppe protectrice en azote étant placée autour des particules métalliques rendues liquides par la fusion.

12. Procédé selon la revendication 11, caractérisé en ce que la pulvérisation au plasma est effectuée dans une chambre de gaz protecteur (9), sous une pression d'azote de 0,5 bar.

13. Procédé de fabrication d'une couche de protection (2), avec une résistance à l'usure et à la corrosion élevée, réalisée en un alliage à base de fer austénitique, sur la surface d'un élément de construction (1) servant de substrat, par soudage à l'arc électrique sous flux de poudre inférieur, comportant les étapes de :
recouvrement de l'élément de construction (1) d'une masse pulvérulente en vrac (23), en un matériau de départ (16) correspondant, contenant de l'azote; et
soudage de la masse pulvérulente en vrac (23) par application d'un arc électrique (25) entre des électrodes en tungstène (24) non-consommables;
de manière que la couche de protection (2) présente à son état final une teneur en azote d'au moins 0,2 % en poids.

14. Procédé de fabrication d'une couche de protection (2), avec une résistance à l'usure et à la corrosion élevée, réalisée en un alliage à base de fer austénitique, sur la surface d'un élément de construction (1) servant de substrat, par irradiation laser, comportant les étapes de :
irradiation par un rayon laser (43) sur la surface de l'élément de construction (1); et
amenée d'un matériau de départ (15) correspondant, contenant de l'azote, pour constituer sur la surface une zone protectrice laser (45), qui constitue après solidification la couche de protection (2);
la surface de l'élément de construction (1), ainsi que les particules de poudre (15) étant légèrement fondues par le rayon laser et la surface recouverte de cette manière étant soumise à un refroidissement rapide, par extraction de chaleur en direction de l'intérieur de l'élément de construction (1);
de sorte que la couche de protection présente à son état final une teneur en azote d'au moins 0,2 % en poids.

15. Elément de construction (1) métallique, portant sur lui une couche de protection (2) en alliage austénitique à base de fer, présentant une résistance à l' usure et à la corrosion élevée, fabriqué suivant le procédé selon les revendications 1 à 14 et 21;
caractérisé en ce que la couche de protection (2) présente une teneur en azote d'au moins 0,2 % en poids.

16. Elément de construction (1) métallique, avec une couche de protection (2) selon la revendication 15, caractérisé par la composition suivante de la couche de protection (2) :
Cr = 18,25 % en poids
Mn = 19,41 % en poids
Ni = 0,70 % en poids
Mo = 0,06 % en poids
Si = 0,42 % en poids
C = 0,063 % en poids
P ≦ 0,03 % en poids
S ≦ 0,004 % en poids
N = 0,80 % en poids
Fe = le reste.

17. Elément de construction (1) métallique, avec une couche de protection (2) selon la revendication 15, caractérisé par la composition suivante de la couche de protection (2) :
Cr = 18,50 % en poids
Mn = 0,84 % en poids
Ni = 13,50 % en poids
Mo = 4,58 % en poids
Si = 1,73 % en poids
C = 0,03 % en poids
N = 0,55 % en poids
Fe = le reste.

18. Elément de construction (1) métallique, avec une couche de protection (2) selon la revendication 15, caractérisé par la composition suivante de la couche de protection (2) :
Cr = 17,00 % en poids
Mn = 2,40 % en poids
Ni = 12,90 % en poids
Mo = 4,30 % en poids
Si = 1,40 % en poids
C = 0,10 % en poids
N = 0,71 % en poids
Fe = le reste.

19. Elément de construction (1) métallique, avec une couche de protection (2) selon la revendication 15, caractérisé par la composition suivante de la couche de protection (2) :
Cr = 20,80 % en poids
Mn = 5,30 % en poids
Ni = 3,00 % en poids
Si = 1,60 % en poids
C = 0,06 % en poids
N = 0,85 % en poids
Fe = le reste.

20. Elément de construction (1) métallique, avec une couche de protection (2) selon la revendication 15, caractérisé par la composition suivante de la couche de protection (2) :
Cr = 12,86 % en poids
Mn = 18,85 % en poids
Ni = 1,74 % en poids
Mo = 0,70 % en poids
Si = 0,56 % en poids
C = 0,059 % en poids
N = 0,24 % en poids
Fe = le reste.

21. Procédé selon la revendication 1, caractérisé en ce que le matériau de départ (27) est un fil métallique présentant une teneur en azote ou ne comportant pas d'azote; et la pulvérisation par voie thermique, est une pulvérisation du fil au plasma qui est effectuée avec utilisation d'azote comme gaz propulseur (6).
